# FASCICULE DE BREVET EUROPEEN

(11) **EP 1 372 887 B1**
(45) Date de publication et mention de la délivrance du brevet: **18.04.2007**
(21) Numéro de dépôt: 02706870.9
(22) Date de dépôt: 18.02.2002
(51) Int. Cl.: B22C 9/04

(54) **PROCEDE DE TRAITEMENT DE MOULES EN MATERIAU REFRACTAIRE OU CARAPACES DESTINES AU MOULAGE A MODELES PERDUS DE PIECES DE FONDERIE EN PARTICULIER EN ALLIAGES D'ALUMINIUM**
VERFAHREN ZUR BEHANDLUNG VON FEUERFESTEN GIESSFORMEN ODER SCHALENFORMEN BEIM VOLLFORMGIESSEN , INSBESONDERE FÜR ALUMINIUMLEGIERUNGEN
METHOD FOR TREATING MOULDS MADE OF REFRACTORY MATERIAL OR SHELL MOULDS FOR MOULDING LOST MODELS OF METAL CASTINGS IN PARTICULAR IN ALUMINIUM ALLOYS

(30) Priorité: 02.04.2001 FR 0104444
(43) Date de publication de la demande: 02.01.2004
(73) Titulaire: Microcast, 65100 Lourdes (FR)
(72) Inventeur: TEDESCO, Philippe, F-64000 Pau (FR)
(74) Mandataire: Cabinet HERRBURGER
(86) Numéro de dépôt international: PCT/FR2002/000612
(87) Numéro de publication internationale: WO 2002/078877

(56) Documents cités:
- DE-A- 1 806 277
- GB-A- 746 091
- US-A- 2 806 270
- US-A- 2 985 929
- US-A- 3 474 851

## Description

La présente invention concerne un procédé de traitement de moules en matériau réfractaire ou carapaces destinés au moulage à modèles perdus de pièces de fonderie en particulier en alliages d'aluminium dans le but d'augmenter la vitesse de solidification de ces pièces de fonderie.

Les industries mécaniques, aéronautiques, électroniques..., sont constamment à la recherche de pièces de fonderie toujours plus minces, plus complexes géométriquement et plus résistantes.

A cet effet, et en particulier dans le cas de pièces de fonderie en alliage d'aluminium, on dispose du procédé de moulage bien connu des spécialistes dit à modèles perdus qui présente l'avantage de permettre de réaliser des pièces de grande précision.

Conformément à ce procédé, l'étape de coulée du métal est mise en oeuvre dans des moules en matériau réfractaire nommés carapaces à base de silicate d'alumine, de sable, de zircon, de silice, de céramique ou encore de plâtre qui sont fabriqués dans une étape préliminaire.

Lors de cette étape de fabrication, le matériau réfractaire se présentant sous la forme d'une barbotine liquide réfractaire est appliqué par couches autour d'un modèle immergé dans une cuve agitée mécaniquement ce grâce à une machine de saupoudrage ou en lit fluidisé.

Les moules de fonderie à modèles perdus en carapaces comportent en règle générale entre 6 et 9 couches successives de matériau réfractaire dans le cas de la fonderie d'alliages légers.

Le modèle qui est classiquement réalisé en cire ou en polystyrène et est obtenu dans une étape notamment d'injection préalable disparaît au cours d'une étape de cuisson de la carapace à une température, suffisante pour le faire fondre ou brûler, en règle générale d'environ 600 à 1 100°C.

Le modèle laisse ainsi à sa place dans la carapace une empreinte, dans laquelle on peut couler l'alliage par gravité, par coulée basse pression ou encore par aspiration, ceci à l'air libre, sous vide ou encore sous atmosphère contrôlée.

Afin d'améliorer le refroidissement du métal lors de sa coulée, il est connu, par exemple de US-3 474 851 A de plonger le moule dans un lit de particules de charbon actif ou de grenaille métallique.

Après refroidissement la pièce de fonderie ainsi moulée est décochée c'est-à-dire sortie de la carapace dans laquelle elle a été coulée puis soumise à des opérations de finition et de traitement thermique classiques.

Le procédé de moulage à modèles perdus présente l'avantage de permettre d'obtenir des pièces de fonderie très minces et ayant une géométrie complexe.

En revanche, les caractéristiques mécaniques de ces pièces (résistance à la traction, limite élastique, allongement ou encore tenue à la fatigue) sont médiocres, et en particulier nettement inférieures à celles des pièces coulées en moules métalliques (coquilles).

Cet inconvénient est lié au fait que, comme il est bien connu des spécialistes dans le domaine de la métallurgie et en particulier de la fonderie d'aluminium, il existe une relation universelle et incontestée entre la vitesse de solidification d'un alliage métallique et ses caractéristiques mécaniques ; en effet ces dernières sont d'autant plus élevées que la solidification est rapide.

Cette altération des propriétés mécaniques d'une alliage lorsque sa vitesse de refroidissement décroît est principalement consécutive à une augmentation de la taille des grains et des dimensions des dendrites de solidification.

Or, dans le procédé de moulage à modèles perdus, la coulée est effectuée dans des carapaces en matériau réfractaire qui par définition ont tendance à conserver les calories qu'elles reçoivent et à ne les évacuer que très lentement ; ceci entraîne une forte grosseur de grains et nuit par suite au caractéristiques mécaniques des pièces de fonderie ainsi obtenues.

La présente invention a pour objet de remédier à ces inconvénients en proposant un procédé de traitement de carapaces destinées au moulage à modèles perdus de pièces de fonderie en particulier en alliage d'aluminium permettant d'augmenter la vitesse de refroidissement de ces pièces après l'étape de coulée. Ce procédé est défini à la revendication 1.

Les particules métalliques viennent intimement en contact avec le matériau réfractaire constitutif de la carapace de façon à former une carapace composite matériau réfractaire/métal beaucoup plus conductrice de la chaleur que la carapace de base et évacuant donc les calories beaucoup plus rapidement.

Il est bien entendu nécessaire que l'application des particules métalliques soit effectuée de façon à permettre à celles-ci d'exercer de manière optimum, ce au moment même de la coulée, leur fonction consistant à refroidir la carapace en « pompant » et évacuant les calories provenant du métal coulé, en particulier de l'alliage d'aluminium.

En effet, plus rapidement l'alliage coulé pourra être refroidi, meilleures seront les caractéristiques mécaniques finales de la pièce de fonderie.

Dans ce but, selon l'invention :
- lors de l'étape de fabrication de la carapace, on applique sur la couche externe de matériau réfractaire alors qu'elle n'est pas encore solidifiée, au moins une couche à base d'un matériau métallique sous forme de particules notamment de billes ayant un diamètre de l'ordre de 0,1 à 3 mm,
- on soumet la carapace composite matériau réfractaire/métal ainsi obtenue à une étape de cuisson à une température maximale de 600 à 800°C, et
- on coule dans cette carapace le métal, en particulier l'alliage d'aluminium constitutif de la pièce de fonderie à mouler.

Comme il a déjà été indiqué, les moules de fonderie à modèles perdus en carapaces comportent en règle générale plusieurs couches successives de matériau réfractaire.

L'invention consiste par suite à remplacer la dernière couche ou les deux, trois ou quatre dernières couches en matériau réfractaire de la carapace par une ou plusieurs couches à base de particules métalliques.

Ces couches peuvent avantageusement être appliquées par un procédé similaire au procédé classique d'application de la barbotine réfractaire liquide en mettant en oeuvre une machine de saupoudrage ou dans un bac à lit fluidisé, de sorte que les particules métalliques viennent se coller sur la couche de barbotine liquide externe venant d'être posée.

Ces particules métalliques peuvent être en fonte, en acier, ou encore en cuivre ou alliage cuivreux, sans pour cela sortir du cadre de l'invention ; cependant, pour des raisons de poids, on met de préférence en oeuvre des particules en alliages léger notamment en alliages d'aluminium.

Les pièces de fonderie en alliages de la famille aluminium-silicium (A357 T6 ; AS7GO6 T6; AMS 4215...) obtenues par le procédé classique de moulage à modèles perdus présentent en moyenne les caractéristiques mécaniques suivantes :
Rt : 270 Mpa
Re : 200 Mpa
A:1%

Ces valeurs sont obtenues sur un état trempé et revenu selon les normes en vigueur (T6) : mise en solution à 540°C (pendant 10 à 12 heures), trempe à l'eau puis revenu à 160°C (pendant 4 heures).

Or, on a pu constater que l'utilisation de carapaces traitées par le procédé conforme à l'invention, permet d'améliorer considérablement ces caractéristiques mécaniques et d'obtenir les valeurs moyennes suivantes :
Rt : 320 à 340 Mpa
Re : 240 à 260 Mpa
A:3à5%

Ces valeurs peuvent être obtenues après le traitement thermique susmentionné correspondant aux normes en vigueur (T6) ou encore après un traitement thermique dit de globulisation du silicium dans lequel on augmente la durée de la phase de mise en solution avant trempe à l'eau (24 heures) le revenu à 160°C restant quant à lui identique.

## Revendications

1. Procédé de traitement de moules en matériau réfractaire ou carapaces destinés au moulage à modèles perdus de pièces de fonderie en particulier en alliages d'aluminium dans le but d'augmenter leur vitesse de solidification,
**caractérisé en ce que**
- lors de l'étape de fabrication de la carapace, on applique sur la couche externe de matériau réfractaire alors qu'elle n'est pas encore solidifiée au moins une couche à base d'un matériau métallique de préférence sous forme de particules notamment de billes ayant un diamètre de l'ordre de 0,1 à 3 mm,
- on soumet la carapace composite matériau réfractaire/métal ainsi obtenue à une étape de cuisson à une température maximale de 600 à 800°C, et
- on coule dans cette carapace le métal en particulier l'alliage d'aluminium constitutif de la pièce de fonderie à mouler.

2. Procédé selon la revendication 1,
**caractérisé en ce que**
le matériau métallique est un alliage léger notamment un alliage d'aluminium.

3. Procédé selon l'une quelconque des revendications 1 et 2,
**caractérisé en ce que**
l'on applique le matériau métallique en mettant en oeuvre une machine de saupoudrage.

4. Procédé selon l'une quelconque des revendications 1 et 2,
**caractérisé en ce que**
l'on applique le matériau métallique dans un bac à lit fluidisé.

## Claims

1. Method for treating moulds of a refractory material or shell moulds destined for lost foam moulding of castings, in particular of aluminium alloys, for the purpose of increasing their speed of solidification,
**characterised in that**
- during the manufacturing stage of the shell mould, while the external layer of refractory material is not yet solidified, at least one layer with a base of a metal material is applied thereto, preferably in the form of particles, particularly balls, having a diameter in the range of 0.1 to 3 mm,
- the composite refractory / metal material shell mould thus obtained is subjected to a firing stage at a maximum temperature of 600 to 800°C, and
- the metal, particularly the aluminium alloy constituting the casting to be moulded, is poured into this shell.

2. Method according to claim 1,
**characterised in that**
the metal material is a light alloy, particularly an aluminium alloy.

3. Method according to any one of the claims 1 and 2,
**characterised in that**
the metal material is applied using a sprinkling machine.

4. Method according to any one of the claims 1 and 2,
**characterised in that**
the metal material is applied in a fluidised bed tank.

## Patentansprüche

1. Verfahren zur Behandlung von feuerfesten Gießformen für das Gießen mit verlorenem Modell von Gussteilen, insbesondere aus Aluminiumlegierungen, mit dem Ziel die Erstarrungsgeschwindigkeit dieser Gussteile zu steigern,
**dadurch gekennzeichnet, dass**
- bei der Herstellung der Gießform auf die äußere Schicht des feuerfesten Materials und noch bevor diese erstarrt ist, mindestens eine Schicht auf der Basis eines metallischen Materials aufgebracht wird, vorzugsweise in Form von Metallteilchen, insbesondere als Metallkugeln mit einem Durchmesser in der Größenordnung von 0,1 bis 3 mm;
- die so erhaltene Gießform aus einem Verbund aus feuerfestem Material und Metall bei einer maximalen Temperatur von 600 bis 800 °C gebrannt oder gebacken wird;
- das Metall, insbesondere die Aluminiumlegierung, aus der das zu gießende Gussteil bestehen soll, in diese Gießform eingegossen wird.

2. Verfahren gemäß Anspruch 1,
**dadurch gekennzeichnet, dass**
das metallische Material eine Leichtmetalllegierung ist, insbesondere eine Aluminiumlegierung.

3. Verfahren gemäß einem beliebigen der Ansprüche 1 oder 2,
**dadurch gekennzeichnet, dass**
das metallische Material mittels einer Bestreuungsmaschine aufgetragen wird.

4. Verfahren gemäß einem beliebigen der Ansprüche 1 oder 2,
**dadurch gekennzeichnet, dass**
das metallische Material in einem Wirbelschichtbett aufgetragen wird.
